# EUROPÄISCHE PATENTANMELDUNG

(11) **EP 1 878 829 A1**
(43) Veröffentlichungstag der Anmeldung: **16.01.2008**
(21) Anmeldenummer: 06014445.8
(22) Anmeldetag: 12.07.2006
(51) Int. Cl.: D21H 19/34, D21H 27/00

(54) **Beschichtetes Trägerpapier**

(71) Anmelder: Papierfabriken Cham-Tenero AG, 6330 Cham (CH)
(72) Erfinder: Stalder, Patrick, 6043 Adligenswil (CH)
(74) Vertreter: Quermann, Helmut

(57) **Zusammenfassung**

Die Erfindung betrifft ein Trägerpapier mit einer auf dieses aufgebrachten Beschichtung, wobei die Beschichtung der Aufnahme von Tinte dient, die im Thermosublimationsverfahren auf ein Textil oder eine Beschichtung eines Hartsubstrats aufgebracht wird, wobei das Textil / die Beschichtung durch einen polyesterhaltigen Kunststoff gebildet ist, sowie das Trägerpapier sich beim Transferieren in direktem Kontakt zum Textil oder der Beschichtung des Hartsubstrats befindet.

Bei einem solchen Trägerpapier ist vorgesehen, dass dessen Beschichtung einen halbsynthetischen Polymer aufweist.

## Beschreibung

Die Erfindung betrifft ein Trägerpapier mit einer auf dieses aufgebrachten Beschichtung, wobei die Beschichtung der Aufnahme von Tinte dient, die im Thermosublimationsverfahren auf ein Textil oder eine Beschichtung eines Hartsubstrats aufgebracht wird, wobei das Textil / die Beschichtung durch einen polyesterhaltigen Kunststoff gebildet ist, sowie das Trägerpapier sich beim Transferieren in direktem Kontakt zum Textil oder der Beschichtung des Hartsubstrats befindet.

Das Prinzip des Thermosublimationsverfahrens besteht darin, ein auf einem Trägerpapier aufgebrachtes Druckbild mittels hoher Temperatur auf ein geeignetes Substrat zu transferieren.

Der Druck erfolgt beispielsweise mit speziell dafür vorgesehenen Thermosublimationstinten. Diese Tinten werden beispielsweise im Inkjet-Druckverfahren auf das beschichtete Trägerpapier aufgebracht. Auf einer Flachbett- oder Rotationspresse wird das Druckbild mit hoher Temperatur vom Trägerpapier gelöst, das sich im direkten Kontakt zum Textil oder Hartsubstrat befindet. Dabei gehen die Pigmenttinten direkt vom festen in den gasförmigen Zustand über (Sublimation) und verankern sich im Textil oder Hartsubstrat.

Der Sublimationsprozess (Dampfphase) ist insofern problematisch, da beim Trennen von Trägerpapier und Substrat ein durch die Restwärme erzeugter Schleier (Ghosting) hervorgerufen werden kann. Der Einsatz von handelsüblichen Trägerpapieren bringt somit beim Transferprozess immer einen gewissen Anteil an Produktionsausschuss, der mit hohen Kosten verbunden ist.

Die im Transfermarkt erhältlichen Haftsprays (bestehend aus Styrolacrylat) bringen zwar Abhilfe, können aber nur partiell appliziert werden und bringen neben zusätzlichen Kosten einen erhöhten Produktionsaufwand. Zusätzlich muss durch das erhöhte Farbrückhaltevermögen von Styrolacrylat unter Umständen mit niedrigeren Transferraten gerechnet werden.

Bekannte synthetische Thermoplasten, wie Polyvinylacetat (PVAC), Polyethylen (PE), Polyamid (PA), Polyester (PES), Polypropylen (PP), Polyvinylchlorid (PVC), Polyacrylnitril (PAN) oder Polyacrylate wurden bei anderen im Markt bekannten Transferpapieren als zusätzliche Beschichtung appliziert, mit einer analogen Funktion wie beim Haftspray. Diese synthetischen Thermoplaste sind aber qualitativ als minderwertig einzustufen, insbesondere wegen des nachteiligen hohen Farbrückhaltevermögens.

Die Möglichkeit synthetische Polymere direkt in die Transferbeschichtung einzuarbeiten, scheiterte ebenfalls, da durch den in der Rezeptur benötigten thermoplastischen Polymeranteil das Farbrückhaltevermögen und die Bedruckbarkeit stark beeinträchtigt werden.

Aufgabe der vorliegenden Erfindung ist es ein Trägerpapier der eingangs genannten Art so weiterzubilden, dass mit diesem eine Schleierbildung nachhaltig vermieden werden kann, ohne Primärparameter wie Bedruckbarkeit, Trocknung und Transfereigenschaften des Trägerpapiers negativ zu beeinflussen.

Gelöst wird die Aufgabe bei einem Trägerpapier der eingangs genannten Art dadurch, dass die Beschichtung des Trägerpapiers einen halbsynthetischen Polymer aufweist.

Der halbsynthetische Polymer ermöglicht es, die thermoplastischen Eigenschaften, somit die Haftung zwischen dem Trägerpapier und Textil bzw. Beschichtung des Hartsubstrats beim Sublimationsprozess direkt in die Beschichtung des Trägerpapiers zu integrieren. Es erfolgt eine Erweichung der Transferbeschichtung bei der hohen Temperatur. Dadurch ist eine leichte Verklebung zwischen dem Trägerpapier und dem Substrat gewährleistet, womit die Schleierbildung vermieden wird.

Als besonders geeignete halbsynthetische Polymere werden Ethylcellulose, insbesondere Ethylcellulose mit hohem Veretherungsgrad, thermoplastische Stärke (TPS®), Hydroxypropylcellulose (HPC), Methylhydroxpropylcellulose (MHPC) angesehen. Diese halbsynthetischen Polymere erfüllen die vorgenannten Eigenschaften sehr gut. Sie kommen dem in Beschichtungen von Thermotransferpapieren häufig eingesetzten Polymer Carboxymethylcellulose (CMC) in deren Eigenschaften recht nahe, da die qualitätsrelevanten Parameter nicht negativ beeinflusst werden. Nachteilig ist bei CMC aber, dass es sich hierbei um keinen Thermoplast handelt. Bei Transferbeschichtungen werden ferner Stärkeether, Alginate und dergleichen eingesetzt.

Es wird als besonders vorteilhaft angesehen, wenn die Beschichtung des Transferpapiers zu 5 bis 60 Gew.-%, insbesondere 5 bis 25 Gew.-% aus dem halbsynthetischen Polymer besteht.

Auch das Textil oder die Beschichtung des Hartsubstrats besteht nicht vollständig aus Polyester. Bei dem Hartsubstrat handelt es sich beispielsweise um ein Metall oder eine Keramik. Auf das Hartsubstrat wird die Beschichtung beispielsweise in Art eines Lacks aufgebracht.

## Patentansprüche

1. Trägerpapier mit einer auf dieses aufgebrachten Beschichtung, wobei die Beschichtung der Aufnahme von Tinte dient, die in Thermosublimationsverfahren auf ein Textil oder eine Beschichtung eines Hartsubstrats aufgebracht wird, wobei das Textil / die Beschichtung durch einen polyesterhaltigen Kunststoff gebildet ist, sowie das Trägerpapier sich beim Transferieren in direktem Kontakt zum Textil oder der Beschichtung des Hartsubstrats befindet, **dadurch gekennzeichnet, dass** die Beschichtung des Trägerpapiers einen halbsynthetischen Polymer aufweist.

2. Trägerpapier nach Anspruch 1, **dadurch gekennzeichnet, dass** das halbsynthetische Polymer Ethylcellulose, insbesondere Ethylcellulose mit hohem Veretherungsgrad, thermoplastische Stärke (TPS®), Hydroxypropyllcellulose (HPC), Methylhydroxpropylcellulose (MHPC) ist.

3. Trägerpapier nach Anspruch 1 oder 2, **dadurch** gekennzeich-net, dass die Beschichtung des Trägerpapiers zu 5 bis 60 Gew.-%, insbesondere 5 bis 25 Gew.-% aus halbsynthetischem Polymer gebildet ist.
